# EUROPÄISCHE PATENTANMELDUNG

(11) **EP 4 650 058 A1**
(43) Veröffentlichungstag der Anmeldung: **19.11.2025**
(21) Anmeldenummer: 25175353.9
(22) Anmeldetag: 09.05.2025
(51) Int. Cl.: B05D 3/02, B05D 3/06, B05D 5/06

(54) **VERFAHREN ZUM EINSTELLEN EINES ERHÖHTEN GLANZGRADES EINES SUBSTRATES SOWIE SUBSTRAT**

(30) Priorität: 13.05.2024 DE 102024113224
(71) Anmelder: IOT - Innovative Oberflächentechnologien GmbH, 04318 Leipzig (DE)
(72) Erfinder: Mehnert, Reiner, 09661 Hainichen OT Bockendorf (DE); Riedel, Thomas, 04416 Markkleeberg (DE)
(74) Vertreter: Weidner Stern Jeschke

(57) **Zusammenfassung**

Die Erfindung betrifft Verfahren zum Einstellen eines erhöhten Glanzgrades einer mit einer Behandlungsstrahlung im Glanzgrad reduzierten Beschichtung eines Substrates wobei ein Beschichten mit der Beschichtung durch Aufbringen eines durch Strahlung härtbaren Fluides auf das Substrat erfolgt und in einer Behandlungszone mittels eines Einstrahlens der Behandlungsstrahlung eine Fluidoberfläche des Fluides mit einer erhöhten Oberflächenwelligkeit mit reduziertem Glanzgrad versehen und das Fluid zumindest teilweise zur Beschichtung ausgehärtet wurde. Weiterhin betrifft die Erfindung ein beschichtetes Substrat, welches mit einem solchen Verfahren erzeugt wurde.

## Beschreibung

Die Erfindung betrifft ein Verfahren zum Einstellen eines erhöhten Glanzgrades einer mit einer Behandlungsstrahlung im Glanzgrad reduzierten Beschichtung eines Substrates, wobei ein Beschichten mit der Beschichtung durch Aufbringen eines durch Strahlung härtbaren Fluides auf das Substrat erfolgt und in einer Behandlungszone mittels eines Einstrahlens der Behandlungsstrahlung eine Fluidoberfläche des Fluides mit einer erhöhten Oberflächenwelligkeit mit reduziertem Glanzgrad versehen und das Fluid zumindest teilweise zur Beschichtung ausgehärtet wurde. Weiterhin betrifft die Erfindung ein Substrat, welches mit einem solchen Verfahren hergestellt oder erzeugt ist.

Es ist bekannt, den Glanzgrad einer Beschichtung eines Substrates mittels einer Behandlungsstrahlung eingestellt werden kann, insbesondere mit bestimmten Wellenlängen im Bereich von 150 bis 230 nm, welche während des partiellen Aushärteprozesses der durch Strahlung härtbaren, insbesondere flüssigen Beschichtung oder eines durch Strahlung härtbaren Fluides eine chemische Vernetzung einer Oberflächenschicht erzeugen, welche eine Mikrostruktur aufweist.

Damit sind allerdings nur spezifische Glanzgrade in den Bereichen Tiefmatt und Matt einstellbar.

Die DE 20 2018 006 283 U1 beschreibt eine Vorrichtung zur Erzeugung einer strukturierten Oberfläche. Dabei wird gezielt ein Mittel in die Oberfläche eines noch flüssigen Beschichtungsmittels eingebracht, um an entsprechenden Stellen, welche mit dem Mittel belegt wurden, eine veränderte Aushärtung herbeizuführen.

Aufgabe der Erfindung ist es, den Stand der Technik zu verbessern.

Gelöst wird die Aufgabe durch ein Verfahren zum Einstellen eines erhöhten Glanzgrades einer mit einer Behandlungsstrahlung im Glanzgrad reduzierten Beschichtung eines Substrates, wobei ein Beschichten mit der Beschichtung durch Aufbringen eines durch Strahlung härtbaren Fluides auf das Substrat erfolgt und in einer Behandlungszone mittels eines Einstrahlens der Behandlungsstrahlung eine Fluidoberfläche des Fluides mit einer erhöhten Oberflächenwelligkeit mit reduziertem Glanzgrad versehen und das Fluid zumindest teilweise zur Beschichtung ausgehärtet wurde, mit folgenden Schritten:
- Einbringen des Substrates in eine Nachbehandlungszone, sodass das Substrat mit der Beschichtung in der Nachbehandlungszone vorliegt,
- Einstrahlen von Nachbehandlungsstrahlung auf die Beschichtung, sodass das zumindest teilweise ausgehärtete Fluid mit der Nachbehandlungsstrahlung bestrahlt wird und durch lokales Verändern der Fluidoberfläche mit einer nachträglich reduzierten Oberflächenwelligkeit versehen wird,
sodass der Glanzgrad der Beschichtung erhöht ist.

Damit kann eine mit der Behandlungsstrahlung zumindest teilweise ausgehärtete Beschichtung nachträglich im Glanzgrad angepasst, insbesondere ein zunächst vergleichsweise niedriger Glanzgrad auf Grund des Einstrahlens der Behandlungsstrahlung hin zu einem vergleichsweise höheren Glanzgrad durch Nachbehandlungsstrahlung verändert werden. Die Trennung zwischen Behandlungsstrahlung einerseits und der Nachbehandlungsstrahlung andererseits ermöglicht hier ein zielgerichtetes und handhabbares Vorgehen mit vorhersehbarem Ergebnis für die letztliche Oberflächenwelligkeit und damit den erreichten Glanzgrad.

Es ist dabei ein Kerngedanke der Erfindung, dass eine flüssige, strahlenhärtbare Beschichtung auf dem Substrat zunächst mit einer Behandlungsstrahlung, beispielsweise Photonen eines Excimerstrahlers, bestrahlt wird, um die Fluidoberfläche des Fluids mit einer erhöhten Oberflächenwelligkeit mit reduziertem Glanzgrad zu versehen, also beispielsweise um eine Oberflächenstruktur zu erzeugen, welche Licht diffus reflektiert und somit makroskopisch matt erscheint. Weiterhin wird dann erfindungsgemäß eine Nachbehandlungsstrahlung aufgebracht, welche die durch Behandlungsstrahlung erzeugte Oberflächenstruktur in ihren Eigenschaften wie Frequenz und Amplitude so verändert, dass sich der Glanzgrad dieser Oberfläche nachträglich beeinflussen lässt, also eine lokale Veränderung der Fluidoberfläche bewirkt und damit die Oberflächenwelligkeit und damit auch den Glanzgrad nachträglich beeinflussen kann. Insbesondere wird dabei eine Feinstruktur der Oberfläche geglättet und so die Oberflächenwelligkeit wieder herabgesetzt, so dass der Glanzgrad in gewissen Grenzen erhöht werden kann.

Folgende Begriffe seien in diesem Zusammenhang erläutert:

Ein "Verfahren zum Einstellen eines erhöhten Glanzgrades einer Beschichtung" beschreibt ein technisches Vorgehen zum Erhöhen eines Glanzgrades, also eines Reflexionsvermögens, einer Beschichtung. Der "Glanzgrad" beschreibt dabei das Vermögen der Beschichtung, entsprechenden Lichteinfall zu reflektieren und damit zum Beobachter zurückzuwerfen, wobei ein erhöhter Glanzgrad ein erhöhtes Reflexionsvermögen beschreibt. Die Beschichtung ist dabei "mit einer Behandlungsstrahlung im Glanzgrad reduziert", also durch ein Behandeln der Beschichtung auf einem Substrat, beispielsweise zum Aushärten oder teilweisen Aushärten der Beschichtung, bereits reduziert. Die "Behandlungsstrahlung" bezeichnet in diesem Zusammenhang eine elektromagnetische Strahlung zum Behandeln der Beschichtung, wobei die Behandlungsstrahlung insbesondere einem Aushärten oder Voraushärten der Beschichtung dient.

Ein "Substrat", welches insbesondere als bereits beschichtetes Substrat vorliegt oder insbesondere ein bereits beschichtetes Substrat ist, kann im Zusammenhang mit der vorliegend beschriebenen Erfindung insbesondere auch eine sogenannte "Finishfolie", also eine Folie für Möbeloberflächen, beispielsweise aus Papier oder imprägniertem Papier, eine Kunststofffolie, insbesondere auf Basis von PET, PE und/oder PMMA, welche ebenfalls für Möbeloberflächen genutzt werden kann, aber auch eine Kantenbandfolie, eine Release-Folie, ein Plattenmaterial aus PET und/oder PVC, insbesondere für Fußböden oder Wandverkleidungen sein. Ebenso kann das "Substrat" ein Holz oder Holzwerkstoff für Möbel, Wandverkleidungen und/oder Fußböden sein. Als Substrat kann weiterhin auch Metall, insbesondere Aluminiumfolie oder eine Aluminiumplatte, insbesondere für dekorative Anwendungen oder auch bedruckte Oberflächen, verwendet werden. Ebenso kann das Substrat als Glas vorliegen, auf welchem eine Beschichtung, beispielsweise zum Absenken eines Reflexionsgrades, aufgebracht wird.

Ein "Beschichten" beschreibt dabei ein Aufbringen eines Fluids auf das Substrat, wobei das Fluid im Zusammenhang der vorliegend diskutierten Erfindung insbesondere durch Strahlung härtbar ist, insbesondere durch die Behandlungsstrahlung. Das "Aufbringen" beschreibt dabei beispielsweise ein pastöses oder flüssiges Aufbringen durch ein Aufspritzen, Aufrollen oder Aufwalzen oder durch eine andere geeignete Vorgehensweise, um das Fluid auf das Substrat aufzubringen.

Das Fluid ist dabei "härtbar", also in seiner Viskosität von einer ursprünglich vergleichsweise niedrigen Viskosität zum Aufbringen in Richtung einer erhöhten Viskosität bis hin zum Bilden eines gelartigen oder festen Stoffes durch die Strahlung, insbesondere durch die Behandlungsstrahlung, veränderbar.

Eine "Behandlungszone" beschreibt dabei einen Bereich, beispielsweise einer Anlage oder einer Vorrichtung, in dem das härtbare Fluid auf dem Substrat aufgebracht ist und mit der Behandlungsstrahlung bestrahlt wird. Dieses Bestrahlen wird dabei als "Einstrahlen" bezeichnet.

Eine "Fluidoberfläche" des Fluides bezeichnet dabei eine freie Fläche des Fluides, insbesondere abgewandt vom Substrat, welche für die Behandlungsstrahlung zugänglich ist. Die "Oberflächenwelligkeit" bezeichnet dabei eine Unregelmäßigkeit dieser Fluidoberfläche, welche insbesondere durch die Behandlungsstrahlung erzeugt ist und damit einen reduzierten Glanzgrad erzeugt.

Es sei in diesem Zusammenhang erläutert, dass das Fluid durch die Behandlungsstrahlung dabei zumindest teilweise zur Beschichtung ausgehärtet wurde, also beispielsweise eine teilweise feste oder bereits fest ausgehärtete Fluidoberfläche vorliegt, welche dann weiterbehandelt wird.

Das "Einbringen" des Substrates in die Nachbehandlungszone beschreibt im Zusammenhang mit der Erfindung das Positionieren beispielsweise des Substrates mit dem aufgebrachten härtbaren Fluid im Bereich des Behandlungszone, beispielsweise unterhalb eines die Behandlungsstrahlung aussendenden Strahlers in einer Anlage oder einer technischen Anordnung.

Die "Nachbehandlungszone" bezeichnet in diesem Zusammenhang eine von der Behandlungszone örtlich oder technisch unterscheidbare Zone, in der eine "Nachbehandlungsstrahlung" eingestrahlt werden kann, wobei die Nachbehandlungsstrahlung dabei insbesondere unterschiedlich von der Behandlungsstrahlung ausgebildet ist.

Das "Einstrahlen von Nachbehandlungsstrahlung" auf die Beschichtung bezeichnet dabei das physische Aufbringen von elektromagnetischer Nachbehandlungsstrahlung auf die Beschichtung. Durch dieses Einstrahlen erfolgt dabei durch die in die Beschichtung eingebrachte Strahlungsenergie der Nachbehandlungsstrahlung und beispielsweise die Auswahl einer spezifischen Wellenlänge ein "lokales Verändern der Fluidoberfläche", also ein beispielsweise Anpassen oder Verändern der Oberflächenwelligkeit oder anderer Eigenschaften, sodass eine reduzierte Oberflächenwelligkeit erzeugt ist.

Es sei in diesem Zusammenhang darauf hingewiesen, dass die Behandlungsstrahlung sowie auch die Nachbehandlungsstrahlung eine Strahlung, insbesondere elektromagnetische Strahlung, mit jeweils definierten Eigenschaften, beispielsweise spezifischen Wellenlängen oder spezifischen Wellenlängenbereichen, bezeichnen. Insbesondere handelt es sich dabei um Lichtstrahlung im sichtbaren sowie unsichtbaren Bereich.

Um ein besonders zuverlässiges Erzeugen der reduzierten Oberflächenwelligkeit zu erreichen, erfolgt das Einstrahlen der Nachbehandlungsstrahlung mit einer Wellenlänge von 200 nm bis 260 nm, wobei insbesondere monochromatische Nachbehandlungsstrahlung eingestrahlt wird.

Dieser Wellenlängenbereich hat sich als besonders zuverlässig zum Erzeugen einer veränderten Oberflächenwelligkeit, insbesondere einer reduzierten Oberflächenwelligkeit, herausgestellt. Das Verwenden monochromatischer Nachbehandlungsstrahlung, also von Nachbehandlungsstrahlung eines speziellen engen Wellenlängenbereichs oder einer Wellenlänge, macht den Prozess dabei sehr vorhersehbar und zuverlässig durchführbar.

"Monochromatisch" bezeichnet in diesem Zusammenhang einen technisch erreichbaren schmalen Wellenlängenbereich, der als "eine Wellenlänge" bezeichnet werden kann. Es sei darauf hingewiesen, dass "monochromatisch" hierbei eine technische Definition darstellt, also beispielsweise Abweichungen von +- 10 nm im Rahmen der technischen Möglichkeiten zu tolerieren sind. Beispielsweise wird dabei eine Nachbehandlungsstrahlung einer spezifischen Wellenlänge ± 5 nm, insbesondere ± 2 nm, verwendet.

Gemäß einer Ausgestaltung erfolgt das Einstrahlen der Nachbehandlungsstrahlung mittels eines Edelgas-Halogen-Excimerstrahlers, insbesondere auf Basis von KrBr, KrCl, XeJ, XeBr oder XeCl.

Diese spezifischen Excimerstrahler haben sich als sehr wirksam herausgestellt, insbesondere monochromatische Nachbehandlungsstrahlung in erforderlichen Wellenlängenbereichen oder einer erforderlichen Wellenlänge zu erzeugen.

Die Abkürzungen KrBr, KrCl, XeJ, XeBr oder XeCl bezeichnet dabei einen Xenon-Brom, einen Krypton-Chlor, einen Xenon-Iod, einen Xenon-Brom sowie einen Xenon-Chlor-Excimerstrahler.

Das Einstrahlen der Behandlungsstrahlung erfolgt gemäß einer Ausgestaltung mittels eines Excimerstrahlers, insbesondere mittels eines Xenon-Excimerstrahlers, und/oder bei 172 nm.

Es hat sich hierzu herausgestellt, dass eine entsprechende Behandlungsstrahlung das härtbare Fluid, insbesondere die Beschichtung, bestmöglich für den nachfolgenden Prozess mit Einstrahlen der Nachbehandlungsstrahlung vorbereitet. Das Einstrahlen der Behandlungsstrahlung und damit insbesondere die Mattierung der flüssigen strahlenhärtbaren Beschichtung erfolgt dabei insbesondere mittels eines Xenon-Excimer-Strahlers. Es hat sich dabei überraschend herausgestellt, dass eine Bestrahlung mit einer Behandlungsstrahlung mit Photonen von 172nm eine starke Mattierung der Oberfläche mit einer Feinstruktur, insbesondere angeordnet auf einer gröberen Basisstruktur, erzeugt, wobei eine Nachbehandlung mit beispielsweise 200 nm bis 310 nm mit der Nachbehandlungsstrahlung sodann zu einem zuverlässigen Glätten der Feinstruktur und damit makroskopisch zur Erhöhung des Glanzgrades der Beschichtung durch ein Reduzieren der Oberflächenwelligkeit führt.

Gemäß einer weiteren Ausgestaltung wird das Beschichten, das Einstrahlen der Behandlungsstrahlung und/oder das Einstrahlen der Nachbehandlungsstrahlung in einer Durchlauf-Behandlungsanlage, insbesondere in einem kontinuierlichen Durchlauf, durchgeführt.

Damit ist insbesondere eine spezifische Einstrahlzeit für die Behandlungsstrahlung und/oder die Nachbehandlungsstrahlung beispielsweise durch eine Geschwindigkeit der Durchlauf-Behandlungsanlage auswählbar, sodass insbesondere eine spezifische Strahlungsenergie je Flächeneinheit kontinuierlich und zuverlässig erzeugbar ist. Beispielsweise können hier spezifische Strahlungsenergien von 10 mW/cm² bis zu 200 mW/cm², beispielsweise 15mW/cm², 20 mW/cm², 50mW/cm³, 100 mW/cm² oder auch 200 mW/cm² aufgebracht werden, um den gewünschten Effekt einer nachträglichen Reduzierung der Oberflächenwelligkeit zu erreichen.

Eine "Durchlauf-Behandlungsanlage" bezeichnet in diesem Zusammenhang eine Behandlungsanlage, in der das Substrat insbesondere in einem Durchlauf, also insbesondere in einer Bewegung entlang einer Durchlaufstrecke, behandelt wird. Ein "kontinuierlicher Durchlauf" bezeichnet in diesem Zusammenhang ein kontinuierliches Fördern des Substrates durch eine entsprechende Durchlauf-Behandlungsanlage, insbesondere mit einer gleichbleibenden Geschwindigkeit. In einer solchen Durchlauf-Behandlungsanlage sind dabei unterschiedliche Strahler für die Behandlungsstrahlung, für die Nachbehandlungsstrahlung oder auch eine Einrichtung zum vorherigen Beschichten des Substrates mit einer flüssigen strahlenhärtbaren Beschichtung, also dem durch Strahlung härtbaren Fluid nacheinander angeordnet.

Um den erhöhten Glanzgrad mittels der Nachbehandlungsstrahlung jeweils einstellen zu können, wird eine Intensität einer Bestrahlungsstärke der Nachbehandlungsstrahlung zum Einstellen des erhöhten Glanzgrades variiert. Wird eine Intensität einer Bestrahlungsstärke der Nachbehandlungsstrahlung variiert, so kann dies zum Einstellen des erhöhten Glanzgrades genutzt werden. Es hat sich dabei überraschend herausgestellt, dass bei einer höheren oder stärkeren Intensität der Bestrahlungsstärke der Nachbehandlungsstrahlung eine weitere Erhöhung des Glanzgrades erreicht wird, also durch eine entsprechende Bestrahlungsstärke die Größenordnung der Glättung der Feinstruktur der Beschichtung eingestellt werden kann.

Gemäß einer Ausgestaltung wird das Beschichten, das Einstrahlen der Behandlungsstrahlung und/oder das Einstrahlen der Nachbehandlungsstrahlung in einer Schutzgasatmosphäre, insbesondere in einer mit erhöhtem Stickstoffanteil versehenen Schutzgasatmosphäre, durchgeführt, wobei insbesondere ein erhöhter Stickstoffanteil, insbesondere Stickstoff mit einem Sauerstoffgehalt von 0 bis 5000 ppm zur Anwendung kommt

Es hat sich hierzu herausgestellt, dass die Schutzgasatmosphäre insbesondere Sauerstoff aus der Umgebungsluft verdrängt und damit ein gleichmäßigeres und zuverlässigeres Ergebnis des erfindungsgemäßen Verfahrens ermöglicht.

Eine "Schutzgasatmosphäre" bezeichnet dabei eine insbesondere lokal erzeugte Umgebungsatmosphäre aus einem sogenannten "Schutzgas", wobei häufig inerte Gase verwendet werden, um Luftsauerstoff zu verdrängen und so den Prozess von schädlichen Einflüssen der Umgebung abzuschirmen.

Es sei darauf hingewiesen, dass die Nachbehandlungsstrahlung dabei insbesondere einen von der zur Mattierung verwendeten Behandlungsstrahlung abweichenden Wellenlängenbereich aufweist oder eine jeweilig abweichende Wellenlänge umfasst.

Insbesondere wird das Einstrahlen der Nachbehandlungsstrahlung mit einer Wellenlänge von 200nm bis 310 nm, insbesondere beispielsweise 260 nm durchgeführt, insbesondere kommt dabei monochromatische Nachbehandlungsstrahlung zur Anwendung. Als besonders effektiv haben sich dabei Wellenlängen von 222nm, 253nm, 254nm, 282 nm und 308 nm erwiesen.

Mittels des Einstrahlens der Nachbehandlungsstrahlung mit einer Wellenlänge von 200 nm bis 310 nm, beispielsweise auch ca. 222nm oder 222nm, wird insbesondere bei technisch üblichen, strahlenhärtbaren Beschichtungen die Glättung der Feinstruktur und damit eine Erhöhung des Glanzgrads zuverlässig erreicht.

In einem weiteren Aspekt wird die Aufgabe gelöst durch ein Substrat, welches mit einem Verfahren gemäß einer oder mehrerer der oben genannten Ausführungsformen hergestellt oder erzeugt ist.

Ein solches Substrat weist dabei einen definierten Glanzgrad auf und ist mit dem erfindungsgemäßen Verfahren zuverlässig herstellbar. Entsprechend beschichtete Substrate weisen eine ansprechende Ästhetik auf, bilden einen Kontrast zu glänzenden oder seidenmatten Flächen und bieten damit einen weiteren Freiheitsgrad im Design. Zudem sind diese Beschichtungen abriebsfest, kratzfest, chemisch beständig und unempfindlich gegen Fingerabdrücke oder Schmutz.

Insbesondere wird dabei ein Acrylat-basiertes Beschichtungssystem für das Substrat genutzt, um die Beschichtung zu erzeugen.

Ein solches Beschichtungssystem harmoniert dabei insbesondere mit den Parametern des vorig erläuterten erfindungsgemäßen Verfahrens und bildet die entsprechenden Vorteile besonders zuverlässig aus.

Insbesondere wird damit eine Beschichtung auf einem Substrat erzeugt, deren Oberfläche eine Grobstruktur mit einer mittleren Wellenlänge von 50 bis 300 µm und einer aufliegenden Feinstruktur mit einer mittleren Wellenlänge von 5 bis 20 µm und/oder einer mittleren Amplitude von 2µm bis 5µm aufweist. Damit wird beispielhaft ein typischer Wert des Glanzgrades von 25, gemessen bei 60° Einfallswinkel, erreicht.

Im Weiteren wird die Erfindung anhand eines Ausführungsbeispiels erläutert. Es zeigt
- Figur 1: eine schematische Darstellung eines Verfahrens zum Einstellen eines Glanzgrades einer Beschichtung eines Substrates in einer teilweise geschnittenen Seitenansicht.

Ein Verfahren 101 dient der Behandlung eines Substrates 111 zum Erzeugen einer Beschichtung 167. Das Substrat 111 ist gemeinsam mit der Beschichtung 167 dann beispielsweise als Möbelelement aus Holz oder Holzwerkstoffen mit spezifisch eingestelltem Glanzgrad einsetzbar.

Dazu wird das Verfahren 101 in einer Anlage 102 ausgeführt, welche als Durchlaufanlage konzipiert ist. Ein Förderband 103 wird dabei auf Rollen 105 geführt und fördert das Substrat 111 entlang einer Behandlungsrichtung 181 durch die Anlage 102.

Auf das Substrat 111 wird ein Beschichtungsfilm 161 aufgetragen (Beschichtung in Figur 1 nicht dargestellt). Oberhalb des Substrates 111 und des Beschichtungsfilms 161 sind entlang der Behandlungsrichtung 181 eine Bestrahlungseinrichtung 121 mit einem Gehäuse 122, eine Bestrahlungseinrichtung 123 mit einem Gehäuse 124 sowie eine Bestrahlungseinrichtung 125 mit einem Gehäuse 126 angeordnet. An unterschiedlichen Stellen der Anlage 102 wird über Düsen 141 Stickstoff eingeblasen, so dass die Behandlung des Beschichtungsfilms 161 unter Stickstoffatmosphäre erfolgt.

Mittels eines in der Bestrahlungseinrichtung 121 angeordneten Excimer-Strahlers 131 wird mit einer Behandlungsstrahlung 151 mit einer Wellenlänge von 172nm eine Oberflächenschicht 163 erzeugt, welche sich durch das Bestrahlen mit der Behandlungsstrahlung 151 mit 172nm eine mikrostrukturierte Oberfläche erzeugt, bevor der Beschichtungsfilm 161 vollständig bis zum Substrat 161 durchgehärtet ist. Ein nachfolgend in der Bestrahlungseinrichtung 123 angeordneter Excimer-Strahler 133 mit einer Nachbehandlungsstrahlung 153 mit einer Wellenlänge von 222 nm wird dann dazu verwendet, eine veränderte Oberflächenschicht 165 mit einer reduzierten Feinstruktur und damit mit einem gegenüber der Oberflächenschicht 163 erhöhten Glanzgrad zu erzeugen. Mit der Bestrahlungseinrichtung 125 wird dann mit einem Strahler 135 und einem Strahler 136 eine Aushärtestrahlung 155, welche eine Wellenlänge im Bereich von 200 bis 450 nm aufweist, zur Beschichtung 167 durchgehärtet. Somit wird mit dem Verfahren 101 zunächst eine stark mattierte Oberflächenschicht 163 erzeugt, welche dann zu einer Oberflächenschicht 165 mit einem erhöhten Glanzgrad verändert wird.

Die Strahlungsintensität der Bestrahlungseinrichtung 123 mit dem Excimer-Strahler 133 kann dabei variiert werden, wobei sich entsprechende Glanzgrade von:

| Elektrische Leistung des 222nm Excimerstrahlers zur Nachbestrahlung [W] | Glanzgrad bei 60° (Nach DIN 13300) | Glanzgrad bei 85 |
|---|---|---|
| | | (Nach DIN 13300) |
| 0 | 10 | 22 |
| 500 | 12 | 24 |
| 750 | 13 | 27 |
| 1000 | 21 | 41 |
| 1500 | 43 | 60 |

ergeben. Die hier genannten Glanzgrade sind dabei im Laborversuch ermittelt und beispielhaft genannt.

### Bezugszeichenliste

101 Verfahren
102 Anlage
103 Förderband
105 Rolle
111 Substrat
121 Bestrahlungseinrichtung
122 Gehäuse
123 Bestrahlungseinrichtung
124 Gehäuse
125 Bestrahlungseinrichtung
126 Gehäuse
131 Excimer-Strahler
133 Excimer-Strahler
135 Strahler
136 Strahler
137 Spiegel
141 Düse
151 Behandlungsstrahlung
153 Nachbehandlungsstrahlung
155 Aushärtestrahlung
161 Beschichtungsfilm
163 Oberflächenschicht
165 Oberflächenschicht
167 Beschichtung
181 Behandlungsrichtung

## Patentansprüche

1. Verfahren (101) zum Einstellen eines erhöhten Glanzgrades einer mit einer Behandlungsstrahlung (151) im Glanzgrad reduzierten Beschichtung (161, 163, 165, 167) eines Substrates (111) wobei ein Beschichten mit der Beschichtung (161, 163, 165, 167) durch Aufbringen eines durch Strahlung (151, 153, 155) härtbaren Fluides (161) auf das Substrat (111) erfolgt und in einer Behandlungszone (122) mittels eines Einstrahlens der Behandlungsstrahlung (151) eine Fluidoberfläche (163) des Fluides (161) mit einer erhöhten Oberflächenwelligkeit mit reduziertem Glanzgrad versehen und das Fluid (161) zumindest teilweise zur Beschichtung (161, 163, 165, 167) ausgehärtet wurde, mit folgenden Schritten:
- Einbringen des Substrates (111) in eine Nachbehandlungszone (124), sodass das Substrat (111) mit der Beschichtung (161, 163) in der Nachbehandlungszone (124) vorliegt,
- Einstrahlen von Nachbehandlungsstrahlung (153) auf die Beschichtung (161, 163, 165, 167), sodass das zumindest teilweise ausgehärtete Fluid (161, 163) mit der Nachbehandlungsstrahlung (153) bestrahlt wird und durch lokales Verändern der Fluidoberfläche (165) mit einer nachträglich reduzierten Oberflächenwelligkeit versehen wird,
sodass der Glanzgrad der Beschichtung (161, 163, 165, 167) erhöht ist.

2. Verfahren gemäß Anspruch 1, **dadurch gekennzeichnet, dass** das Einstrahlen der Nachbehandlungsstrahlung (153) mit einer Wellenlänge von 200nm bis 260nm durchgeführt wird, wobei insbesondere monochromatische Nachbehandlungsstrahlung (153) eingestrahlt wird.

3. Verfahren gemäß Anspruch 1 oder 2, **dadurch gekennzeichnet, dass** das Einstrahlen der Nachbehandlungsstrahlung (153) mittels eines Edelgas-Halogen-Excimerstrahlers, insbesondere auf Basis von KrBr, KrCl, XeJ, XeBr oder XeCl, erfolgt.

4. Verfahren gemäß einem der vorherigen Ansprüche, **dadurch gekennzeichnet, dass** das Einstrahlen der Behandlungsstrahlung (151) mittels eines Excimerstrahlers, insbesondere mittels eines Xenon-Excimerstrahlers und/oder bei 172nm, erfolgt.

5. Verfahren gemäß einem der vorherigen Ansprüche, **dadurch gekennzeichnet, dass** das Beschichten, das Einstrahlen der Behandlungsstrahlung (151) und/oder das Einstrahlen der Nachbehandlungsstrahlung (153) in einer Durchlauf-Behandlungsanlage (102), insbesondere in einem kontinuierlichen Durchlauf (181), durchgeführt wird.

6. Verfahren gemäß einem der vorherigen Ansprüche, **dadurch gekennzeichnet, dass** die Intensität einer Bestrahlungsstärke der Nachbehandlungsstrahlung (153) zum Einstellen des erhöhten Glanzgrades variiert wird.

7. Verfahren gemäß einem der vorherigen Ansprüche, **dadurch gekennzeichnet, dass** das Beschichten, das Einstrahlen der Behandlungsstrahlung (151) und/oder das Einstrahlen der Nachbehandlungsstrahlung (153) in einer Schutzgasatmosphäre, insbesondere in einer mit erhöhtem Stickstoffanteil versehenden Schutzgasatmosphäre, durchgeführt wird.

8. Substrat, insbesondere Holz, Holzwerkstoff, Papier und/oder imprägniertes Papier, Kunstofffolie, Kunststoffplatte, Metall und/oder Glas, welches mit einem Verfahren gemäß einem der vorherigen Ansprüche 1 bis 7 erzeugt ist.

9. Substrat gemäß Anspruch 8, **dadurch gekennzeichnet, dass** das Fluid ein Acrylat aufweist.

10. Substrat gemäß Anspruch 8 oder 9, **dadurch gekennzeichnet, dass** die Oberflächenwelligkeit eine Wellenlänge von 2µm bis 10µm und/oder eine mittlere Amplitude von 2µm bis 5µm aufweist.
